# EUROPÄISCHE PATENTSCHRIFT

(11) **EP 0 054 867 B1**
(45) Veröffentlichungstag und Bekanntmachung des Hinweises auf die Patenterteilung: **13.03.1985**
(21) Anmeldenummer: 81110372.0
(22) Anmeldetag: 11.12.1981
(51) Int. Cl.: B22D 11/124

(54) **Verfahren zum Kühlen von Strängen beim Stranggiessen von Stahl**
Method of cooling a continuously cast steel strand
Procédé de refroidissement de la barre dans la coulée continue d'acier

(30) Priorität: 23.12.1980 DE 3048711
(43) Veröffentlichungstag der Anmeldung: 30.06.1982
(73) Patentinhaber: Neue Hamburger Stahlwerke GmbH, D-2103 Hamburg 95 (DE)
(72) Erfinder: Rudolph, Günter, Dipl.-Ing., D-2155 Jork (DE); Stercken, Karl, Dr., D-2107 Rosengarten 2 (DE); Förster, Eckehard, Prof. Dr. Ing., D-2105 Seevetal 6 (DE)
(74) Vertreter: Blumbach Weser Bergen Kramer

## Beschreibung

Die Erfindung betrifft ein Verfahren zum Kühlen von Strängen beim Stranggießen von Stahl gemäß dem Oberbegriff des Anspruchs 1.

Bei einer Reihe von Stahlprodukten, z. B. hochkohlenstoffhaltigen Stahldrähten, werden die technologischen Eigenschaften durch Seigerungen fühlbar verschlechtert. Diese Seigerungen können auch bei der heute allgemein angewandten Patentierung derartiger Drähte aus der Walzhitze zur Bildung spröder Phasen an den Seigerungsstellen führen - häufig als « Martensit bezeichnet - die die Ziehfähigkeit des Drahtes sehr stark herabsetzen.

Während sich beim Blockguß die Seigerungen im oberen Drittel des Blockes befinden und durch entsprechendes Schopfen entfernt werden können, verteilen sie sich beim Strangguß über die gesamte Stranglänge und können durch Abschneiden nicht entfernt werden. Ihre negativen Auswirkungen sind beim sogenannten kleinformatigen Strangguß - Abmessungen von 100 bis 140 mm Kantenlänge - größer als beim großformatigen Strangguß - d. h. Vorblockformaten von 200-300 mm Kantenlänge -, da die Verformung bis zum fertigen Walzprodukt bei den kleinen Gußformaten geringer ist. Es sind seitens der Fachwelt bereits erhebliche Anstrengungen unternommen worden, die Seigerungen im Strangguß oder ihre negativen Auswirkungen auf das Walzprodukt zu vermindern. Hierbei hat sich allgemein die Auffassung herausgebildet, daß ein sogenanntes globulitisches Gefüge mit geringen Seigerungen, ein dendritisches Gefüge jedoch mit starken Seigerungen verbunden ist. Unter einem globulitischen Gefüge wird hierbei ein Gefüge verstanden, bei dem die Kristalle keine bevorzugte Wachstumsrichtung haben, sondern regellos über den Querschnitt verteilt sind. Fig. 1 stellt das Gefüge eines Stranggußknüppels mit einem großen Anteil eines derartigen globulitischen Gefüges dar. Unter einem dendritischen Gefüge wird hingegen ein Gefüge verstanden, bei dem die überwiegende Wachstumsrichtung der Kristalle senkrecht zur Strangoberfläche in das Metall hinein verläuft. Fig.2 zeigt das Schliffbild eines Stranggußknüppels mit einem großen Anteil dendritischen Gefüges.

Wegen der Auffassung, dendritisches Gefüge würde die Seigerungen begünstigen und globulitisches Gefüge vermindern, haben sich die Bemühungen der Fachwelt darauf konzentriert, den Anteil des globulitischen Gefüges zu erhöhen. Zu diesem Zweck sind verschiedene Wege beschritten worden.

Eine Entwicklungsrichtung geht dahin, durch Rühren des flüssigen Stahles im erstarrenden Strang die Ausbildung einer dendritischen Struktur zu verhindern und damit Seigerungen zu vermindern (siehe beispielsweise DE-C-1783 060). Die Rührwirkung wird im allgemeinen durch elektromagnetische Rührvorrichtungen erreicht. In jedem Fall sind aufwendige Vorrichtungen erforderlich.

Eine andere Entwicklungsrichtung, globulitisches Gefüge zu erreichen, geht dahin, die Gießtemperatur sehr niedrig zu halten. Hierbei ergeben sich in der Praxis Schwierigkeiten dadurch, daß die Gießdüsen zum Verstopfen niegen. Bei dem durch die US-PS-3771 584 bekannt gewordenen Verfahren entsprechend dem Gattungsbegriff des Anspruchs 1 wird der aus der Stranggießkokille austretende Strang in einer Sekundärkühlzone mittels einer augesprühten Kühlflüssigkeit zweistufig zunächst intensiv und dann mit verringerter Abkühlgeschwindigkeit gekühlt. Die Kühlung wird hierbei so gesteuert, daß die Stranghaut in der ersten Kühlstufe zwar eine ausreichende Stärke erhält, um dem metallostatischen Druck standhalten zu können - zu diesem Zweck wird in der ersten Stufe mit einer Abkühlgeschwindigkeit von etwa 82Wh/(Kg - min) eine Wärmemenge von etwa 27,5 Wh/kg abgeführt - dann aber in der zweiten Stufe die Kühlung so stark verringert - es wird bei einer Abkühlgeschwindigkeit von 21 Wh/(kg - min) nur noch eine Wärmemenge von etwa 3,5 Wh/kg abgeführt - daß das Wachstum der Stengelkristalle in Querrichtung behindert und im Kern des Stranges das Wachstum der Kristalle mit vertikaler Komponente gefördert wird.

Umfangreiche Untersuchungen mit der Zielsetzung, Seigerungen durch Gießen bei niedrigen Temperaturen oder durch elektromagnetisches Rühren bei Stählen mit 0,4 bis 1,0 % Kohlenstoff zu vermindern, hatten zum Ergebnis, daß zwar eine leichte Verringerung der Seigerungen erreichbar ist, daß diese Verringerung aber nicht ausreicht, um bei der Produktion von Walzdraht aus solchen Stählen eine merkliche Verbesserung der technologischen Eigenschaften zu erzielen. Bei Anwendung des elektromagnetischen Rührens wurde sogar ein häufigeres Auftreten von « Martensit beobachtet. Auch ein Verfahren, bei dem in der Sekundärkühlzone nur Wärmemengen entsprechend der US-A-3771 584 entzogen werden, führen bei einem Stahl mit 0,4 bis 1,0 % Kohlenstoff nicht zum gewünschten Ergebnis.

Der Erfindung liegt die Aufgabe zugrunde, bei einem Stahlstranggießverfahren für Stähle mit einem Kohlenstoffgehalt von 0,4 bis 1,0 Gewichts%, Knüppel mit verringerten Seigerungen zu erzeugen, aus denen vorzugsweise Walzdraht mit verbesserten mechanischen und technologischen Eigenschaften hergestellt werden kann. Insbesondere sollen die Verhältnisse beim kleinformatigen Strangguß, d. h. bei Abmessungen bis 140 mm Kantenlänge, verbessert werden. Es soll auch verhindert werden, daß beim Vergüten des aus einem Knüppel gewalzten Walzdrahtes an Seigerungsstellen « Martensit entsteht.

Zur Lösung dieser Aufgabe werden die kennzeichnenden Merkmale des Anspruchs 1 vorgeschlagen. Weitere Ausgestaltungen der Erfindung sind den Unteransprüchen zu entnehmen.

Es hat sich herausgestellt, daß sich entgegen der herrschenden Meinung bei einem Stahl mit einem Kohlenstoffgehalt von 0,4 bis 1 % die Seigerungen erheblich vermindern lassen, wenn zweistufig innerhalb der angegebenen Grenzen gekühlt wird. Dieser Effekt ist auch bei hohen Gießtemperaturen und Gießgeschwindigkeiten zu beobachten. Das Ausmaß der Verminderung der Seigerungen reicht aus, um die technologischen Eigenschaften von Walzdraht, der aus einem so erhaltenen Stranggußknüppel hergestellt wird, wesentlich zu verbessern. Auch das Auftreten von « Martensit an Seigerungsstellen nach dem Vergüten des Walzdrahtes aus der Walzhitze wird entscheidend vermindert.

Bei einer zweistufigen Kühlung innerhalb der in den Ansprüchen angegebenen Grenzen treten keinerlei Risse an der Oberfläche des Knüppels oder im Inneren des Knüppels auf. An der Knüppeloberfläche wird eine sehr feinkörnige Schicht gebildet, die die Anfälligkeit des Knüppels gegen die Bildung von Rissen bei der Walzung herabsetzt. Die in Fig. dargestellte Makroätzung einer geviertelten Knüppelscheibe zeigt diese feinkörnige Schicht, die bei starker Kühlung im Mittel etwa 4 bis 10 mm an den Seitenflächen des Knüppels und bis zu 25 mm an den Knüppelkanten beträgt.

Die Erfindung wird anhand von vier Fig. näher erläutert.

Es zeigen
Figur 1 einen Schwefelabdruck vom Längsschnitt durch die Mittelachse eines Knüppels mit einem großen Anteil an globulitischem Gefüge ;
Figur 2 einen Schwefelabdruck vom Längsschnitt durch die Mittelachse eines Knüppels mit einem großen Anteil an dendritischem Gefüge ;
Figur 3 eine Makroätzung einer geviertelten Knüppelscheibe aus verstärkt gekühltem Material mit feinkörniger globulitischer Randzone ;
Figur4 in schematischer Darstellung eine Vorrichtung zur Durchführung des Verfahrens.

Fig. 4 stellt schematisch eine Stahlstranggießvorrichtung zur Durchführung des erfindungsgemäßen Verfahrens dar. Aus einer Verteilerrinne 1 wird flüssiger Stahl in eine oszillierende gekühlte Stranggießkokille 2 gegossen, in der die Außenhaut während der langsamen Abwärtsbewegung des Metallstrangs erstarrt. Hinter der Kokille sind zwei Kühlstufen 3 und-4 angeordnet, in denen der Strang an seinem gesamten Umfang gleichmäßig mit Wasser angespritzt wird. Der flüssige Sumpf des Metallstrangs ist mit 5, die erstarrte Strangschale mit 6 bezeichnet. Das gesamte ablaufende Spritzwasser wird in einer Sammelleitung 7 gesammelt und einem Wasserbehälter 8 zugeführt. Die Kühlstufen 3 und 4 werden mittels Pumpen 9 und 10 über Leitungen 11 und 12 mit Spritzwasser aus dem Sammelbehälter 8 versorgt. Der Spritzwasser-Sammelleitung 7 ist ein Gerät 13 zum Erfassen der Temperatur T_{A} und des Wasservolumenstromes V_{A} des Abwassers und den Stufen 1 und 2 sind Geräte 14 bzw. 15 zum Erfassen der Wassertemperatur, des Wasservolumenstromes und des Wasserdrucks Tⱼ, V₁, P₁ bzw. T₂, V₂, P₂ am Eingang der betreffenden Stufen zugeordnet. Es sind außerdem nicht dargestellte Steuer- und Regelorgane vorhanden, um die genannten Größen verändern zu können. Die Aufteilung auf die beiden Stufen wird dadurch ermittelt, daß einmal Wasservolumenstrom V_{A} und Temperatur T_{A} des Abwassers bei Betrieb der beiden Stufen 1 und 2 und einmal nur bei Betrieb der Stufe 1 gemessen werden.

Bei der üblichen Herstellungsweise von Strangguß im Kohlenstoffbereich von 0,4-1,0%, beispielsweise bei einem quadratischen Format von 120 mm Kantenlänge und einer Geißgeschwindigkeit von 2,4 m/min wird der Strang unterhalb der Kokille mit Wasser besprüht bei einem Wasservordruck von üblicherweise 3 bar, maximal jedoch 8 bar, bei einer Wassermenge von etwa 20-30 m³/h und Strang.

Bei dem erfindungsgemäßen Verfahren wird durch Erhöhung des Wärmeübergangskoeffizienten durch Intensivierung der Wasserkühlung an der Oberfläche der Knüppel die Kühlung verstärkt. Hierdurch wird eine Verringerung der Seigerungen erreicht.

Eine sehr intensive Kühlung führt bekanntlich zur Gefahr von Rissen an der Strangoberfläche. Diese Risse werden dadurch vermieden, daß die sehr intensive Kühlung bei dem genannten Knüppelformat und der genannten Gießgeschwindigkeit von 2,4 m/min auf eine Länge von etwa 2 m unter der Kokille, d. h. auf eine Verweilzeit des Stranges von etwa 40 bis 60 sec begrenzt wird. Es stellt sich dann eine Oberflächentemperatur des Stranges von etwa 650 °C bis 950 °C ein. In diesem - im folgenden als Stufe 1 bezeichneten - Bereich werden dem Strang etwa 50 Wh/kg-90 Wh/kg, entsprechend einer Abkühlgeschwindigkeit von etwa 65 Wh/(kg . min) - 100 Wh/(kg . min) entzogen. Im Anschluß an diese sehr intensive Kühlung wird über eine Verweilzeit des Stranges von etwa 30 bis 50 sec (beim angegebenen Format) mit verringerter Intensität gekühlt. Die entzogene Wärmemenge in diesem - im folgenden als Stufe 2 bezeichneten - Bereich liegt für eine Stranggießanlage mit gebogener Strangführung unter den angegebenen Bedingungen bei 20Wh/kg-40 Wh/kg, entsprechend einer Abkühlgeschwindigkeit von 30 Wh/(kg - min)-60 Wh/(kg - min). Bei einer Stranggießanlage mit gerader Strangführung liegen die Werte für die entzogene Wärmemenge bei 20 Wh/kg-80 Wh/kg, das heißt etwas höher.

Die entzogene Wärmemenge (Wh) ist feststellbar aus der aufgesprühten Wassermenge und ihrer Temperaturerhöhung vom Zu- zum Ablauf, d. h. V₁ · C_{W} · (T₁ - T_{A}) für Stufe 1 und V₂ · C_{W} · (T₂ - T_{A}) für Stufe ₂, wobei C_{W} die spezifische Wärme des Wassers [1,163 Wh/(°C · kg Wasser)] bedeutet. Dieser Wärmemenge ist eine Wärmemenge hinzuzufügen, die durch die Verdampfung von Kühlwasser entzogen wird. Der Rechnung wird zugrunde gelegt, daß 3,5 % des aufgesprühten Wassers verdampfen, wobei zum Aufheizen des verdampften Wassers von 20 °C auf 100°C 93 Wh/kg Wasser erforderlich sind und die Verdampfungswärme 627 Wh/kg Wasser beträgt. Neben der durch die Sprühkühlung hervorgerufenen Wärmeabfuhr durch erzwungene Konvektion werden dem Strang weitere Wärmemengen durch Strahlung, freie Konvektion und Wärmeleitung, z. B. an Führungsrollen, entzogen. Die letzten beiden Anteile sind bei einer Knüppelstranggießanlage vernachlässigbar.

Der Strahlungsanteil richtet sich nach der Strangoberflächentemperatur und vermindert sich daher mit zunehmender Intensität der Sprühkühlung relativ und absolut. Er beträgt bei der erfindungsgemäß starken Kühlung in der ersten Stufe ca. 6 % und in der zweiten Stufe ca. 10% der Gesamtwärmeabfuhr, während er bei üblicher Kühlung bei 15 bis 35% der Gesamtwärmeabfuhr liegt.

Vorzugsweise wird die Sprühkühlung in einer geschlossenen Kammer durchgeführt. In diesem Fall wird auch der Strahlungsanteil an der Wärmeabfuhr letztlich über das Kühlwasser abgeführt und ist somit in den aus Wassermenge und Wassertemperaturerhöhung ermittelten Werten enthalten. In diesem Fall ist also zu den über das abgeführte Kühlwasser ermittelten Werten lediglich noch die durch Verdampfung des Kühlwassers entzogene Wärmemenge zu berücksichtigen, die in der Regel zwischen 3,0 und 4,0 % der aufgesprühten Wassermenge liegt.

Geht man auf andere Gießgeschwindigkeiten oder auf andere Stranggußformate über, so muß die Kühlung so angepaßt werden, daß die Abkühlgeschwindigkeit in Wh/(kg - min) und die in den beiden Kühlstufen abgeführten Wärmemengen etwa konstant bleiben.

Findet ein Richten des Stranges nicht statt, so kann die Stufe 2 verlängert und damit die in dieser Stufe entzogene Wärmemenge erhöht werden.

Die hohen, in der ersten Stufe der Sekundärkühlzone entzogenen Wärmemengen werden erreicht, indem gegenüber der üblichen Arbeitsweise der Druck und/oder die Menge des Kühlwassers heraufgesetzt wird. Wirtschaftlich vorteilhaft erscheint ein Vordruck P₁ des Kühlwassers von 15-30 bar.

Das Gefüge des in dieser Art erzeugten Stranggußmaterials hat einen hohen Anteil dendritischer Struktur, etwa entsprechend Fig. 2.

Die Randzone der auf diese Art hergestellten Knüppel hat - wie Fig. 3 zeigt - ein außerordentlich feinkörniges « globulitisches » Gefüge. Die Dicke der Randzone beträgt mindestens 4 mm gegenüber üblicherweise 1 mm. Hierdurch wird erreicht, daß die Knüppel wesentlich widerstandsfähiger gegen die Bildung von Rissen bei hohen Beanspruchungen bei der Walzung sind, da das dendritische Gefüge, das empfindlich gegen Aufreissungen an der Korngrenze ist, nicht so weit an die Oberfläche reicht.

Walzt man die auf diese Weise hergestellten Stranggußknüppel mit einem Kohlenstoffgehalt von 0,4-1 % beispielsweise zu Walzdraht aus, so stellt man fest, daß die Seigerungen wesentlich verringert wurden gegenüber der anfangs beschriebenen bekannten Arbeitsweise. Bei Drähten mit den genannten Kohlenstoffgehalten werden die Seigerungen im Walzdraht üblicherweise nach einer Richtzahl der Firma Bekaert beurteilt. Der durchschnittliche Wert der Richtzahl bei 5,5 mm Draht im genannten Kohlenstoffbereich kann durch die beschriebene Arbeitsweise von etwa 1,1 auf 0,6 herabgesetzt werden. Bei der Vergütung aus der Walzhitze entsteht bei üblichem Mangangehalt des Stahles bis zu 0,9 % und üblicher Abkühlgeschwindigkeit bis zu 15 °C/sec auch an den verbliebenen Seigerungsstellen des auf diese Art hergestellten Drahtes kein « Martensit mehr.

Der technische Fortschritt liegt darin, daß auf diese Art aus kleinformatigem Strangguß ein Walzdraht erzeugt werden kann mit geringen Seigerungen, der mit hohen Ziehgeschwindigkeiten verformt werden kann und der nach dem Ziehen bei der sogenannten Biegeprüfung und bei der sogenannten Torsionsprüfung hohe Werte aufweist, d. h. ein gutes plastisches und elastisches Verhalten hat. Dieser Walzdraht kann mit hohen Abkühlgeschwindigkeiten aus der Walzhitze vergütet werden, ohne daß sich die « Martensit genannte spröde Phase an den Seigerungsstellen bildet.

Das Material neigt ferner bei hohen Beanspruchungen bei der Walzung weniger zur Bildung von Rissen an der Oberfläche als normales Stranggußmaterial, wegen der verstärkten globulitischen Randzone.

### Ausführungsbeispiel

Ein Stahl mit 0,65 % C, 0,27 % Si, 0,68 % Mn, 0,012 % P, 0,013 % S, 0,05 % Cu, 0,02 % Cr und 0,01 % Mo wurde im Strangguß vergossen. Die Gießtemperatur im Verteiler 1 der Stranggießanlage betrug 1 530 °C und lag damit 50 °C über dem Liquiduspunkt. Der Stahl wurde in einer Stranggießanlage mit gebogener Strangführung zu quadratischen Strängen mit einer Kantenlänge von 120 mm vergossen. Ein Strang dieser Anlage wurde in einer Sekundärkühlzone mit zwei Stufen 3 und 4 gekühlt. Die Gießgeschwindigkeit betrugt 2,5 m/min. Die erste Stufe 3 verstärkter Kühlung erstreckte sich von der Kokille 2 in Gießrichtung des Stranges über eine Länge von 1,9 m, entsprechend einer Verweilzeit des Stranges von 46 sec. Hier wurde der Strang bei einem Vordruck P₁ von 22 bar vor den Sprühdüsen mit einer Wassermenge von 31 m³/h gekühlt. Dabei stellt sich an der Strangoberfläche ein Wärmeübergangskoeffizient (durch Konvektion und Strahlung) von 1 500 W/(m2. K) bis 1 700 W/(m2. K) ein. Dies entspricht einer Abkühlgeschwinddigkeit von 91 Wh/(kg - min) und einer entzogenen Wärmemenge von 70 Wh/kg. Der Anteil der durch Strahlung entzogenen Wärmemenge beträgt hierbei, gerechnet mit einem Emissionsgrad von ε = 0,8 3,9 Wh/kg, das heißt 5,6 %. Darauf folgte eine zweite Stufe 4 mit reduzierter Wasserkühlung einer Länge von 1,6 m entsprechend einer Verweilzeit von 38 sec. Hier lag der Vordruck P₂ vor der Düse bei 7 bar und die Wassermenge bei 12 m³/h. Der Wärmeübergangskoeffizient betrug hier 800 W/(m² · K) bis 900 W/(m^{2 .} K), die Abkühlgeschwindigkeit 47 Wh/(kg . min) und die entzogene Wärmemenge 30 Wh/kg, mit einem Strahlungsanteil von 2,8 Wh/kg, das heißt 9,4 %.

In den parallel laufenden Strängen wurden zum Vergleich in einer ersten Stufe in üblicher Weise gekühlt mit einem Wasserdruck von 3 bar und einer Wassermenge von 14 m³/h pro Strang. Diese Wassermenge wurde in einer Sekundärkühlzone bei einer Verweilzeit von ebenfalls 46 sec aufgebracht. Dies entspricht einer Abkühlgeschwindigkeit von 50 Wh/(kg - min) bzw. einer abgeführten Wärmemenge von 38 Wh/kg, mit einem Strahlungsanteil von 9,7 Wh/kg, das heißt 25,5 %. Der Wärmeübergangskoeffizient betrug ca. 500 W/(m² · K) bis 700 W/(m² · K).

Das Material wurde in einer zweiadrigen Drahtstraße zu 5,5 mm Walzdraht ausgewalzt. Eine Untersuchung des Walzdrahtes im Schliffbild und Bewertung des Schliffes nach der Richtreihe der Firma Bekaert ergab für das gemäß der Erfindung verstärkt gekühlte Material einen Wert von 0,6 und für das in üblicher Weise gekühlte Material einen Wert von 1,4 im Durchschnitt. Während der Draht aus verstärkt gekühlten Knüppeln frei von « Martensit » war, wurden an 12 % der Drähte aus normal gekühlten Knüppeln « Martensit gefunden. Das erfindungsgemäß hergestellte Material hatte eine Zugfestigkeit von 1 050 N/mm² und wurde in einer Drahtzieherei mittels einer 6-stufigen Zugmaschine auf einen Durchmesser von 2,3 mm gezogen. Es hatte danach eine Zugfestigkeit von 1 743 N/mm² und konnte über einen Radius von 7,5 mm 23 mal gebogen werden, während das Vergleichsmaterial nur auf 17 Biegungen kam. Anschließend wurde das Material auf eine Dicke von 1,7 mm in einem Druck kaltgewalzt ohne Zwischenglühung. Bei dem verstärkt gekühlten Material ergaben sich keine Ausfälle, während das normal gekühlte Material nach der Kaltwalzung auf 1,7 mm keine ausreichenden technologischen Eigenschaften mehr aufweis. Der Qualitätsunterschied drückt sich auch darin aus, daß die Gleichmaßdehnung des Bandes aus erfindungsgemäß hergestelltem Material 2,9% betrugt, während sie bei dem Vergleichmaterial nur 1,8 % betrug.

Die Seigerungskennzahlen und mechanischtechnologischen Werte der aus diesen Chargen erzeugten Drähte sind sowohl für das stark gekühlte als auch für das Vergleichsmaterial den obenbeschriebenen Werten direkt vergleichbar.

Das erfindungsgemäße Verfahren ist insbesondere anwendbar auf einen Stahl der in den Ansprüchen 9 und 10 genannten Zusammensetzung.

## Patentansprüche

1. Verfahren zum Kühlen von Strängen beim Stranggießen von Stahl mit einem Kohlenstoffgehalt von 0,4 bis 1 %, bei dem der aus der Stranggießkokille austretende Strang in einer Sekundärkühlzone mittels einer aufgesprühten Kühlflüssigkeit zweistufig zunächst intensiv und dann mit verringerter Abkühlgeschwindigkeit gekühlt wird, dadurch gekennzeichnet, daß die Temperaturen (T₁, T₂), die Volumenströme (V₁, V₂) und die Drücke (P₁, P₂) der Kühlflüssigkeit derart gewählt werden, daß in der ersten Stufe (3) der Sekundärkühlzone eine Wärmemenge von 50 Wh/kg bis 90 Wh/kg entzogen wird, wobei die Kühlung mit einer Abkühlgeschwindigkeit von 65 Wh/(kg - min) bis 100 Wh/(kg - min) erfolgt und in der sich anschließenden zweiten Stufe (4) eine Wärmemenge von 20 Wh/kg bis 80 Wh/kg entzogen wird, wobei die Abkühlgeschwindigkeit 30 Wh/(kg · min) bis 60 Wh/(kg - min) beträgt.

2. Verfahren nach Anspruch 1, dadurch gekennzeichnet, daß in der ersten Stufe (3) der Sekundärkühlzone eine Wärmemenge von 50 Wh/kg bis 80 Wh/kg entzogen wird.

3. Verfahren nach Anspruch 1 oder 2, dadurch gekennzeichnet, daß in der ersten Stufe (3) d e Abkühlgeschwindigkeit 75 Wh/(kg - min) bis 90 Wh/(kg - min) beträgt.

4. Verfahren nach einem der Ansprüche 1 bis 3, dadurch gekennzeichnet, daß in der zweiten Stufe (4) der Sekundärkühlzone eine Wärmemenge von 30 Wh/kg bis 60 Wh/kg entzogen wird.

5. Verfahren nach einem der Ansprüche 1 bis 4, dadurch gekennzeichnet, daß in der zweiten Stufe (4) die Abkühlgeschwindigkeit 35 Wh/(kg · min) bis 45 Wh/(kg · min) beträgt.

6. Verfahren nach einem der Ansprüche 1 bis 5, dadurch gekennzeichnet, daß der Wasserdruck vor den Spritzdüsen der ersten Stufe (3) wenigstens 15 bar beträgt.

7. Verfahren nach einem der Ansprüche 1 bis 6, gekennzeichnet durch seine Anwendung beim Stahlstranggießen von Knüppeln.

8. Verfahren nach einem der Ansprüche 1 bis 7, gekennzeichnet durch seine Anwendung beim Gießen von Stahlsträngen eines runden, ovaler, rechteckigen oder quadratischen Querschnitte von 2 500 mm² bis 20 000 mm², wobei das Achsenverhältnis bei einem ovalen Querschnitt und das Seitenverhältnis bei einem rechteckigen Querschnitt maximal 2 : 1 beträgt.

9. Verfahren nach einem der Ansprüche 1 bis 8, gekennzeichnet durch seine Anwendung auf einen Stahl mit
0,4 bis 1,0 Gewichts% Kohlenstoff,
0,2 bis 1,7 Gewichts% Mangan,
0,1 bis 0,7 Gewichts% Silizium,
0 bis 1,7 Gewichts% Chrom,
0 bis 0,5 Gewichts% Nickel,
0 bis 0,3 Gewichts% Schwefel, Rest Eisen und übliche Verunreinigungen.

10. Verfahren nach Anspruch 9, gekennzeichnet durch seine Anwendung auf einen Stahl mit
0,4 bis 1,0 Gewichts% Kohlenstoff,
0,3 bis 0,9 Gewichts% Mangan,
0,15 bis 0,4 Gewichts% Silizium,
0 bis 0,25 Gewichts% Chrom,
0 bis 0,30 Gewichts% Nickel,
0 bis 0,04 Gewichts% Schwefel,
Rest Eisen und übliche Verunreinigungen.

## Claims

1. A method of cooling castings in the continuous casting of steel having a carbon content of from 0.4 to 1 %, wherein the casting issuing from the continuous casting mould is cooled in a secondary cooling region by means of a cooling fluid sprayed thereon in a two-stage procedure, firstly intensively and then with a reduced cooling speed, characterised in that the temperatures (T₁, T₂), the volume flows (V₁, V₂) and the pressures (P₁, P₂) of the cooling fluid are so selected that an amount of heat of from 50 Wh/kg to 90 Wh/kg is removed in the first stage (3) of the secondary cooling region, wherein cooling is effected with a cooling speed of from 65 Wh/(kg · min) to 100 Wh/(kg - min) and in the subsequent second stage (4), an amount of heat of from 20 Wh/kg to 80 Wh/kg is removed, with the cooling speed being from 30 Wh/(kg - min) to 60 Wh/(kg - min).

2. A method according to claim 1, characterised in that an amount of heat of from 50 Wh/kg to 80 Wh/kg is removed in the first stage (3) of the secondary cooling region.

3. A method according to claim 1 or 2, characterised in that the cooling speed in the first stage (3) is from 75 Wh/(kg - min) to 90 Wh/(kg - min).

4. A method according to one of claims 1 to 3, characterised in that an amount of heat of from 30 Wh/kg to 60 Wh/kg is removed in the second stage (4) of the cooling region.

5. A method according to one of claims 1 to 4, characterised in that the cooling speed in the second stage (4) is from 35 Wh/(kg - min) to 45 Wh/(kg - min).

6. A method according to one of claims 1 to 5, characterised in that the water pressure upstream of the spray nozzles of the first stage (3) is as least 15 bars.

7. A method according to one of claims 1 to 6, characterised by use thereof in the continuous casting of steel billets.

8. A method according to one of claims 1 to 7, characterised by the use thereof in casting elongate steel castings of a round, oval, rectangular or square cross-section of from 2500 mm² to 20 000 mm², wherein the ratio between the axes in an oval cross-section and the ratio between the sides in a rectangular cross-section is at maximum 2 : 1.

9. A method according to one of claims 1 to 8, characterised by the use thereof on a steel comprising :
0.4 to 1.0 % by weight of carbon
0.2 to 1.7 % by weight of manganese
0.1 to 0.7 % by weight of silicon
0 to 1.7 % by weight of chromium
0 to 0.5 % by weight of nickel
0 to 0.3 % by weight of sulphur
with the residue iron and usual impurities.

10. A method according to claim 9, characterised by the use thereof on a steel comprising :
0.4 to 1.0 % by weight of carbon
0.3 to 0.9 % by weight of manganese 0.15 to 0.4 % by weight of silicon
0 to 0.25 % by weight of chromium
0 to 0.30 % by weight of nickel
0 to 0.04 % by weight of sulphur
with the residue iron and usual impurities.

## Revendications

1. Procédé de refroidissement de la barre dans la coulée continue de l'acier, ayant une teneur en carbone de 0,4 à 1 %, dans lequel la barre sortant de la lingotière de coulée continue est refroidie dans une zone de refroidissement secondaire au moyen d'un liquide de refroidissement projeté, en deux étages d'abord intensivement et ensuite avec une vitesse de refroidissement plus petite, caractérisé en ce qu'il consiste à choisir les températures (T₁, T₂, les débits volumétriques (V₁, V₂ et les pressions (P₁, P₂ du liquide de refroidissement, de manière à enlever dans le premier étage (3) de la zone de refroidissement secondaire, une quantité de chaleur de 50 Wh/kg à 90 Wh/kg, le refroidissement s'effectuant à une vitesse de refroidissement de 65 Wh/(kg · min) à 100 Wh/(kg · min), et à enlever dans le second étage (4) qui vient ensuite une quantité de chaleur de 20 Wh/kg à 80 Wh/kg, la vitesse de refroidissement allant de 30 Wh/(kg · min) à 60 Wh/(kg · min).

2. Procédé suivant la revendication 1, caractérisé en ce qu'il consiste à enlever dans le premier étage (3) de la zone de refroidissement secondaire, une quantité de chaleur de 50 Wh/kg à 80 Wh/kg.

3. Procédé suivant la revendication 1 ou 2, caractérisé en ce que la vitesse de refroidissement dans le premier étage (3) est comprise entre 75 Wh/(kg · min) et 90 Wh/(kg · min).

4. Procédé suivant l'une des revendications 1 à 3, caractérisé en ce qu'il consiste à enlever, dans le second étage (4) de la zone de refroidissement secondaire, une quantité de chaleur de 30 Wh/kg à 60 Wh/kg.

5. Procédé suivant l'une des revendications 1 à 4, caractérisé en ce que la vitesse de refroidissement dans le second étage (4) est comprise entre 35 Wh/(kg · min) et 45 Wh/(kg · min).

6. Procédé suivant l'une des revendications 1 à 5, caractérisé en ce que la pression de l'eau en amont des buses de projection du premier étage (3) est d'au moins 15 bars.

7. Procédé suivant l'une des revendications 1 à 6, caractérisé par son utilisation pour la coulée continue de billettes d'acier.

8. Procédé suivant l'une des revendications 1 à 7, caractérisé par son utilisation pour la coulée continue de barres d'acier de section transversale ronde, ovale, rectangulaire ou carrée de 2 500 mm² à 20 000 mm2, le rapport des axes pour une section transversale ovale, et le rapport des côtés pour une section transversale rectangulaire étant au plus égal à 2 : 1.

9. Procédé suivant l'une des revendications 1 à 8, caractérisé par son utilisation sur un acier, comprenant
de 0,4 à 1.0 % en poids de carbone,
de 0,2 à 1,7 % en poids de manganèse,
de 0,1 à 0,7 % en poids de silicium,
de 0 à 1,7 % en poids de chrome,
de 0 à 0,5 % en poids de nickel,
de 0 à 0,3 % en poids de soufre,
le reste étant du fer et des impuretés habituelles.

10. Procédé suivant la revendication 9, caractérisé par son utilisation sur un acier, comprenant
de 0,4 à 1,0 % en poids de carbone,
de 0,3 à 0,9 % en poids de manganèse,
de 0,15 à 0,4 % en poids de silicium,
de 0 à 0,25 % de chrome,
de 0 à 0,30 % en poids de nickel,
de 0 à 0,05 % en soufre,
le reste étant du fer et des impuretés habituelles.
